# EUROPÄISCHE PATENTSCHRIFT

(11) **EP 2 789 707 B1**
(45) Veröffentlichungstag und Bekanntmachung des Hinweises auf die Patenterteilung: **09.08.2017**
(21) Anmeldenummer: 14154800.8
(22) Anmeldetag: 12.02.2014
(51) Int. Cl.: C22F 1/04, C22C 21/08, C22F 1/05

(54) **Verfahren zur Herstellung eines Kraftfahrzeug-Fahrwerksbauteils**
Method for producing a motor vehicle chassis component
Procédé de fabrication d'un composant de châssis de véhicule automobile

(30) Priorität: 08.04.2013 DE 102013103469
(43) Veröffentlichungstag der Anmeldung: 15.10.2014
(73) Patentinhaber: Benteler Automobiltechnik GmbH, 33102 Paderborn (DE)
(72) Erfinder: Artelius, Anders, 2817 Gjovik (NO); Langsrud, Yngve, 2830 Raufoss (NO); Lodgaard, Lars, 2830 Raufoss (NO)
(74) Vertreter: Ksoll, Peter

(56) Entgegenhaltungen:
- EP-A2- 1 195 449
- WO-A1-2006/005573
- CH-A- 500 287
- DE-T2- 69 502 508
- US-A1- 2013 032 255
- S N Shoukry ET AL: "Proceedings of the 23 rd CANCAM LIGHTWEIGHT DESIGN CONCEPTS FOR CHASSIS OF LIGHT DUTY VEHICLES", Proceedings of a meeting held 5-9 June 2011, Vancouver, BC, Canada., 9 June 2011 (2011-06-09), XP055291591, ISBN: 978-1-61839-177-3 Retrieved from the Internet: URL:http://www.sites.mech.ubc.ca/~ial/CANC AM/CANCAM/cd-final/documents/0004.pdf [retrieved on 2016-07-27]

## Beschreibung

Die Erfindung betrifft ein Verfahren zur Herstellung eines Kraftfahrzeug-Fahrwerksbauteils, insbesondere eines Federlenkers oder eines Führungslenkers, bei welchem ein Halbzeug aus Leichtmetall bzw. einer Leichtmetalllegierung, insbesondere aus einer AIMgSi-Knetlegierung, in einem oder mehreren formgebenden Bearbeitungsschritten zum Fahrwerksbauteil geformt wird.

Komponenten von Fahrwerken bzw. Fahrwerksbauteile unterliegen hohen statischen und dynamischen Belastungen und sollen darüber hinaus im Falle eines Unfalls Verformungen möglichst ohne Bruch verkraften. Sowohl unter fertigungstechnischen Aspekten als auch wegen des Energieabsorptionsvermögens und aus Gründen der Gewichtsreduzierung zur Verminderung des Kraftstoffverbrauchs und der Schadstoffemissionsreduzierung kommen Fahrwerksbauteile aus Leichtmetall bzw. einer Leichtmetalllegierung zur Anwendung.

Bei Bauteilen aus Legierungen besteht generell das Problem der sogenannten interkristallinen Korrosion. Die interkristalline Korrosion ist eine spezielle Erscheinungsform selektiver Korrosion, die in den meisten Legierungen bei entsprechenden Bedingungen auftreten kann und entlang der Korngrenzen verläuft.

Die Neigung eines Werkstoffs zur interkristallinen Korrosion ist vorrangig eine Folge der Legierungszusammensetzung und der Herstellungsbedingungen. Es ist bekannt, dass die interkristalline Korrosionsempfindlichkeit gefördert wird durch ungenügende Abschreckgeschwindigkeiten nach dem Lösungsglühen, z. B. beim Abkühlen an der Strangpresse oder in dicken Materialquerschnitten. Das Auftreten von interkristalliner Korrosion kann durch dauerhafte Oberflächenschutzmaßnahmen gemildert werden, wie Anodisieren, Beschichten oder durch einen kathodischen Schutz. Diese Maßnahmen sind jedoch aufwendig und kostenrelevant.

Die EP 0 787 217 B1 bzw. DE 695 02 508 T2 beschreibt ein Verfahren zur Herstellung von Gegenständen aus AlSiMgCu-Legierung und einen solchen gewalzten bzw. stranggepressten Gegenstand, der einen verbesserten Interkristallinkorrosionswiderstand haben soll.

Aus der CH 500 287 A geht ein Verfahren zur Wärmebehandlung einer Legierung auf Aluminiumgrundlage hervor, wobei die Legierung ferner Kupfer, Magnesium und Zink enthält. Die Legierung wird während einer Zeit, die ausreicht, damit die Bestandteile der Legierung in feste Lösung eintreten auf eine Temperatur zwischen 460° C und 477° C erhitzt. Anschließend wird die Legierung mit Wasser abgeschreckt und die Legierung danach gealtert, indem man sie zuerst während 6 bis 10 Stunden auf eine Temperatur zwischen 96° C und 107° C und anschließend während 2 bis 48 Stunden auf eine Temperatur zwischen 149° C und 193° C erhitzt.

Auch die CH 218 418 A offenbart ein Verfahren zur Herstellung eines Gegenstandes aus einer Aluminiumlegierung. Die Legierung wird einer die Festigkeitseigenschaften und die Beständigkeit gegen interkristalline Korrosion und Spannungskorrosion erhöhenden Wärmebehandlung unterworfen. Hierzu soll die Legierung nach der Homogenisierung bei Temperaturen unterhalb 150° C angelassen werden.

Aus der CH 500 287 A ist ein Wärmebehandlungsverfahren für eine Aluminiumlegierung bekannt. Hierbei wird zunächst eine Lösungsglühbehandlung bei einer Temperatur zwischen 460 °C und 477 °C durchgeführt. Anschließend wird die lösungsgeglühte Legierung abgeschreckt. Auf den Abschreckvorgang findet eine erste Wärmebehandlungsstufe zwischen 96 °C und 107 °C für 2 bis 48 Stunden statt, gefolgt von einer zweiten Wärmebehandlungsstufe zwischen 149 °C und 193 °C für einen Zeitraum von mehreren Stunden.

Durch die DE 10 2009 037 928 A1 zählt ein Form- und/oder Strukturteil aus Aluminium oder einer Aluminiumlegierung und Verfahren zu deren Oberflächenschutz zum Stand der Technik. Dort wird die Korrosionsproblematik an solchen Bauteilen erläutert und zur Verbesserung eine aus einem Sol-Gel-System geschaffene Korrosionsschutzschicht vorgeschlagen.

Die EP 1 232 029 B1 beschreibt einen Führungs- oder Verbindungslenker zur Verwendung in Radaufhängungen von Kraftfahrzeugen. Das Verfahren beinhaltet das Herstellen des Lenkers aus einem einzelnen Stück eines geschlossenen Hohlprofils aus hochfestem, stranggepresstem Aluminium. Der Lenker wird aus einem Profil produziert, dass anfänglich einen rechteckigen Querschnitt mit aneinander grenzenden Wänden unterschiedlicher Dicke hat, wobei das Formen des Profils nur mit mechanischer Kaltverarbeitung erfolgt, die Reckbiegen, Pressen, Schneiden und Stanzen beinhaltet. Durch die Kaltverfahren sollen eine Erwärmung, Schmieden oder Schweißen vermieden werden.

Hochfeste Aluminiumlegierungen, insbesondere Aluminiumlegierungen des Legierungstyps AlMgSi (Serie 6000), werden im Kraftfahrzeugbau verwendet. Sie zeichnen sich durch hohe Festigkeiten aus und können daher vor allem zur Gewichtsreduktion von Bauteilen beitragen, die großen Kräften oder Belastungen ausgesetzt sind. Problematisch bei diesen Aluminiumlegierungen ist, dass diese nach dauerhaftem Wärmeeinfluss zur interkristallinen Korrosion neigen. Diese interkristalline Korrosion führt, wie vorstehend bereits erwähnt, zu Kerbwirkungen in belasteten Bauteilen. Damit besteht beim Auftreten interkristalliner Korrosion unter Last prinzipiell eine Bruchgefahr für diese Bauteile. Dies gilt vor allem für Bauteile des Fahrwerks eines Kraftfahrzeugs. Zum Fahrwerk eines Kraftfahrzeugs gehören insbesondere Radaufhängung, Federung, Lenkung aber auch die Bremsen. Darunter fallen auch Achsbauteile wie beispielsweise Achsrahmen und Achsschemel. Diese Bauteile sind hohen statischen und dynamischen Kräften ausgesetzt. Auch handelt es sich bei Fahrwerksbauteilen häufig um Schweißkonstruktionen. Die mit einem Schweißvorgang einhergehende Wärmebeeinflussung bietet weitere Angriffspunkte für die Entstehung von interkristalliner Korrosion.

Da bei der Herstellung von Fahrwerksbauteilen die aus den Leichtmetalllegierungen bestehenden Halbzeuge zumeist mehreren Umformschritten unterzogen werden, ist man bestrebt, die Formgebungsgrenzen der Halbzeuge, beispielsweise der Leichtmetallbleche, -rohre oder -profile zu erweitern. Deshalb werden bei den Umformungen vermehrt auch Umformprozesse bzw. Tiefziehvorgänge mit beheizten Werkzeugen verwendet bzw. die Halbzeuge auf eine erhöhte Umformtemperatur gebracht. Durch die Verwendung von Warmumformprozessen lassen sich die Umformgrade der Leichtmetallhalbzeuge deutlich steigern. Allerdings erfolgt durch die Wärmeeinwirkung beim Warmumformen auch eine Entfestigung. Des Weiteren nimmt die interkristalline Korrosionsbeständigkeit ab.

Gerade bei Kraftfahrzeug-Fahrwerkskomponenten aus Leichtmetalllegierungen ist daher auf eine ausreichende interkristalline Korrosionsbeständigkeit zu achten, da diese Bauteile, wie vorstehend bereits erwähnt, aufgrund ihrer schwingenden Beanspruchung hohen dynamischen Belastungen unterworfen sind. Korrosionsstellen können hierzu Bauteilbeeinträchtigungen führen.

Der Erfindung liegt ausgehend vom Stand der Technik die Aufgabe zugrunde, ein Verfahren zur Herstellung von Kraftfahrzeug-Fahrwerkskomponenten aus Leichtmetall bzw. Leichtmetalllegierungen aufzuzeigen, die eine höhere Lebensdauererwartung haben und insbesondere eine verbesserte interkristalline Korrosionsbeständigkeit besitzen.

Die Lösung dieser Aufgabe besteht nach der Erfindung in einem Verfahren gemäß Anspruch 1.

Die Herstellung eines Kraftfahrzeug-Fahrwerksbauteils geht von einem Halbzeug aus Leichtmetall bzw. einer Leichtmetalllegierung aus. Das Halbzeug wird in einem, insbesondere jedoch in mehreren formgebenden Bearbeitungsschritten zum Fahrwerksbauteil geformt. Zu den formgebenden Bearbeitungsschritten zählen sowohl Schneidoperationen als auch Umformprozesse, insbesondere Tiefziehoperationen und/oder Pressoperationen. Erfindungsgemäß wird das Fahrwerksbauteil nach dem endformgebenden Bearbeitungsschritt einer zumindest zweistufigen Wärmebehandlung unterzogen, wobei die erste Wärmebehandlungsstufe Bestandteil eines Waschvorgangs des Fahrwerksbauteils ist und die Temperatur in der ersten Wärmebehandlungsstufe zwischen 70° C und 90° C liegt. Die zweite Wärmebehandlungsstufe ist Bestandteil eines Trocknungsvorgangs des Fahrwerksbauteils, wobei die Temperatur in der zweiten Wärmebehandlungsstufe zwischen 130° C und 150° C beträgt.

Ein wesentlicher Aspekt der Erfindung bildet die Wärmebehandlung nach der Formgebung des Fahrwerksbauteils. Es wurde festgestellt, dass sich durch das erfindungsgemäße Temperaturregime die interkristalline Korrosionsbeständigkeit des Kraftfahrzeug-Fahrwerksbauteils deutlich steigern lässt. Durch die erfindungsgemäße Wärmebehandlung kann die interkristalline Korrosionsanfälligkeit vermieden, zumindest jedoch stark vermindert werden. Nach Korrosionsversuchen untersuchte Proben und deren Schliffbilder haben Angriffe durch interkristalline Korrosion gezeigt, die unterhalb der Korngrenzen liegen. Die Proben waren als "ohne IK (ohne interkristalline Korrosion)" zu beurteilen. Die maximale Tiefe der interkristallinen Korrosion in Mikron lag unter 50 µm.

Ein Aspekt der Erfindung sieht vor, dass die Wärmebehandlung nach der Endformgebung innerhalb von nachfolgenden Behandlungsvorgängen am Formbauteil erfolgt. Die Wärmebehandlung der ersten Wärmebehandlungsstufe ist Bestandteil eines Waschvorgangs, bei dem das Fahrwerksbauteil gewaschen und abgespült wird. Die Wärmebehandlung in der zweiten Wärmebehandlungsstufe ist Bestandteil eines Trocknungsvorgangs, bei dem das Fahrwerksbauteil nach dem Waschen und Abspülen einer Trocknung unterzogen wird. Insbesondere erfolgt die Trocknung durch Beaufschlagung des Formbauteils mit heißem Gas. Insbesondere kommt zum Trocknen heiße Luft zur Anwendung.

Ein wesentlicher Aspekt der Erfindung sieht demzufolge vor, dass die Wärmebehandlung nach Fertigstellung des Formbauteils innerhalb konventioneller Behandlungsoperationen erfolgt, allerdings mit dem geänderten erfindungsgemäßen Temperatur- und Zeitregime.

Das erfindungsgemäße Verfahren ermöglicht die Herstellung von hochbelastbaren Kraftfahrzeug-Fahrwerksbauteilen mit sehr guter interkristalliner Korrosionsbeständigkeit und entsprechend gesteigerter Lebensdauererwartung.

Vorteilhafte Ausgestaltungen und Weiterbildungen des erfindungsgemäßen Verfahrens sind Gegenstand der abhängigen Ansprüche 2 bis 12.

Vorzugsweise wird als Halbzeug ein Strangpressprofil verwendet.

Durch das erfindungsgemäße Temperatur- und Zeitregime wird die Anfälligkeit gegen interkristalline Korrosion vermieden oder ganz stark vermindert. Die zweistufige Wärmebehandlung nach der umformtechnischen Bearbeitung des Halbzeugs und der Herstellung des Fahrwerksbauteils ist als wesentlich für die hohe interkristalline Korrosionsbeständigkeit anzusehen.

Die Temperatur in der ersten Wärmebehandlungsstufe beträgt zwischen 70° C und 90° C, insbesondere liegt die Temperatur der ersten Wärmebehandlungsstufe bei 80° C ± 5° C. Die zweite Wärmebehandlungsstufe sieht eine Temperatur in einem Bereich zwischen 130° C und 150° C vor. Bevorzugt beträgt die Temperatur in der zweiten Wärmebehandlungsstufe 140° C ± 5° C.

Die Behandlungszeit bzw. -dauer der ersten Wärmebehandlungsstufe liegt zwischen 4 Minuten (min.) und 12 Minuten. Besonders bevorzugt liegt die Behandlungszeit in der ersten Wärmebehandlungsstufe bei 6 min. ± 2 min.

Die Behandlungszeit in der zweiten Wärmebehandlungsstufe beträgt 8 Minuten bis 20 min.. Für die Praxis wird eine Behandlungszeit in der zweiten Wärmebehandlungsstufe von 10 min. + 6 min./- 1 min. als besonders vorteilhaft angesehen.

Das Halbzeug wird, bevor es den formgebenden Bearbeitungsschritten unterzogen wird, wärmebehandelt. Hierbei wird das Halbzeug einer Glühbehandlung bei Temperaturen zwischen 500° C und 560° C, vorzugsweise zwischen 520° C und 540° C unterzogen. Bei dieser Glühbehandlung erfolgt ein Lösungsglühen bzw. eine Homogenisierung der Leichtmetalllegierung.

Vor dem ersten formgebenden Bearbeitungsschritt, also nach der Glühbehandlung, wird das Halbzeug abgekühlt. Das Abschrecken nach der Glühbehandlung erfolgt derart, dass eine gleichmäßige Verteilung der Legierungselemente beibehalten bleibt. Danach wird das Halbzeug dem Umformprozess mit den formgebenden Bearbeitungsschritten zugeführt. Wie bereits angeführt, ist der Umformprozess insbesondere mehrstufig ausgelegt. Hierbei erfolgt vorzugsweise eine pressformtechnische Formgebung des Halbzeugs bis hin zum Formbauteil.

Die formgebenden Bearbeitungsschritte können auch einen abschließenden Entgratungsvorgang beinhalten.

Besonders ökonomisch erfolgen die formgebenden Bearbeitungsschritte bei Raumtemperatur. Grundsätzlich können die formgebenden Bearbeitungsschritte bei einer Temperatur des Halbzeugs zwischen 20° C und 75° C erfolgen.

Im Anschluss an die erfindungsgemäße Wärmebehandlung mit dem erfindungsgemäßen Temperatur- und Zeitregime kann ein Auslagern (Altern), insbesondere ein Warmauslagern der Kraftfahrzeug-Formbauteile durchgeführt werden. In Abhängigkeit von Auslagerungstemperatur und -zeit können verschiedene Werkstoffzustände der Leichtmetalllegierung des Kraftfahrzeug-Fahrwerksbauteils eingestellt werden.

Die Erfindung ist nachfolgend anhand eines in der Figur dargestellten Prozessschemas nochmals erläutert.

Es wird ein aus einem Strangpressprofil abgelenktes Halbzeug 1 aus einer Leichtmetalllegierung bereitgestellt. Insbesondere besteht das Halbzeug 1 aus einer AIMgSi-Legierung (Serie 6000). Diese Legierung zeichnet sich durch ihre sehr gute Pressbarkeit, gute Tiefziehfähigkeit und gute Witterungs- und Korrosionsbeständigkeit aus. Zudem ist sie gut schweißbar.

Das Halbzeug 1 wird in einer Wärmebehandlungsanlage 2 einer Wärmebehandlung unterzogen. Die Wärmebehandlungsanlage 2 kann mehrere, auch unterschiedlich beheizte und/oder temperierte Ofenzonen 3, 4, 5 besitzen. Bei dieser Glühbehandlung in der Wärmebehandlungsanlage 2 erfolgt ein Lösungsglühen bei einer Temperatur zwischen 500° C und 560° C, vorzugsweise bei durchschnittlich 520° C. Die Dauer des Lösungsglühens wird so gewählt, dass alle eventuell vorhandenen unerwünschten Ausscheidungen, insbesondere an Mg2Si, die von vorhergegangenen Wärmebehandlungen, beispielsweise aus dem Stranggießprozess noch vorhanden sein können, mit Sicherheit in Alpha (α)-Mischkristall gelöst werden. Für diesen ersten Schritt der Wärmebehandlung zum Lösungsglühen wird eine Dauer von rund 20 Minuten vorgesehen. Anschließend wird das Halbzeug 1 auf Raumtemperatur abgeschreckt. Der homogene Alpha (α)-Mischkristall wird auf Raumtemperatur fixiert. Der Abschreckvorgang erfolgt in einer Kühleinheit 6, die eine Tauchkühlung sein kann.

Das Halbzeug 1 wird dann in einer Schneideinheit 7 beschnitten, schneidtechnisch vorkonfektioniert und/oder stanztechnisch vorkonfiguriert. Danach wird das Halbzeug 1 in mehreren Pressstationen 8, 9 formgebenden Bearbeitungsschritten unterzogen und zum Fahrwerksbauteil 10 endgeformt. In der Figur sind zwei Pressstationen 8, 9 dargestellt. Die formgebende Bearbeitung kann jedoch grundsätzlich auch nur eine, insbesondere aber auch mehr als zwei Bearbeitungsstationen beinhalten. Die Umformtemperatur Tᵤ, bei der die Umformung des Halbzeuges 1 bis hin zur Endformgebung des Fahrwerksbauteils 10 erfolgt, liegt bei Raumtemperatur. Die Umformtemperatur Tᵤ kann zwischen 20° C und 75° C liegen.

Es versteht sich, dass zwischen den einzelnen in der Figur dargestellten Stationen Handlingeinheiten wie Roboter oder Förderer geschaltet sind. Nach der Endformgebung des Fahrwerksbauteils 10 und gegebenenfalls einem Entgraten kann auch eine Zwischenlagerung erfolgen.

Im Anschluss an den letzten Bearbeitungsschritt, bei dem das Fahrwerksbauteil 10 seine Endform erhält, mithin die wesentlichen Bearbeitungsschritte abgeschlossen sind, wird das Fahrwerksbauteil 10 einer zweistufigen Wärmebehandlung unterzogen. Die erste Wärmebehandlungsstufe ist Bestandteil eines Waschvorgangs des Fahrwerksbauteils 10. Hierzu wird das Fahrwerksbauteil 10 einer Waschstation 11 zugeführt, bei dem das Fahrwerksbauteil 10 gewaschen und abgespült wird. Bei diesem Waschvorgang, der die erste Wärmebehandlungsstufe beinhaltet, wird das Fahrwerksbauteil 10 auf eine Temperatur zwischen 70° C und 90° C, insbesondere auf eine Temperatur T1 von 80° C ± 5° C, erwärmt.

Die Behandlungszeit D1 in der ersten Wärmebehandlungsstufe liegt zwischen 4 Minuten und 12 Minuten, vorzugsweise bei 6 Minuten ± 2 Minuten. Das bedeutet, dass das Fahrwerksbauteil 10 für die Dauer der Behandlungszeit D1 auf der Temperatur T1 gehalten wird.

Unmittelbar im Anschluss an die erste Wärmebehandlungsstufe wird das wärmebehandelte Fahrwerksbauteil 10 einer zweiten Wärmebehandlungsstufe zugeführt. Die zweite Wärmebehandlungsstufe ist in einen Trocknungsvorgang in einer Trocknungsstation 12 integriert. Das Fahrwerksbauteil 10 wird durch Beaufschlagung mit heißer Luft getrocknet und hierbei auf eine Temperatur T2 zwischen 130° C und 140° C erwärmt.

Die Behandlungszeit bzw. -dauer D2 in der zweiten Wärmebehandlungsstufe beträgt 8 Minuten bis 20 Minuten, vorzugsweise liegt die Behandlungszeit D2 bei 10 Minuten, + 6 Minuten, - 1 Minuten.

Im Anschluss an die durch die zweite Wärmebehandlungsstufe werden die Fahrwerksbauteile 10 mittels eines Handlingroboters 13 aus der Trocknungsstation 12 entnommen und der Weiterbehandlung bzw. Verarbeitung zugeführt. Bestandteil einer nachfolgenden Behandlungsoperation kann ein Auslagern, insbesondere ein Warmauslagern, bei einer Temperatur von 140° C ± 20° C sein.

Das hergestellte Fahrwerksbauteil 10 ist insbesondere ein Federlenker oder ein Führungslenker für den Einsatz im Fahrwerk eines Kraftfahrzeugs. Das Fahrwerksbauteil 10 zeichnet sich durch eine bauteilgereichte Festigkeit und Belastbarkeit aus. Darüber hinaus ist das Fahrwerksbauteil 10 wenig korrosionsanfällig, insbesondere gegenüber interkristalliner Korrosion und besitzt eine hohe Lebenserwartung.

### Bezugszeichen:

- 1 -: Halbzeug
- 2 -: Wärmebehandlungsanlage
- 3 -: Ofenzone
- 4 -: Ofenzone
- 5 -: Ofenzone
- 6 -: Kühleinheit
- 7 -: Schneideinheit
- 8 -: Pressstation
- 9 -: Pressstation
- 10 -: Fahrwerksbauteil
- 11 -: Waschstation
- 12 -: Trocknungsstation
- 13 -: Handlingroboter

- D1 -: Dauer
- D2 -: Dauer
- T1 -: Temperatur
- T2 -: Temperatur
- Tₕ -: Temperatur
- Tᵤ -: Temperatur

## Patentansprüche

1. Verfahren zur Herstellung eines Kraftfahrzeug-Fahrwerksbauteils, bei welchem ein Halbzeug (1) aus Leichtmetall bzw. einer Leichtmetalllegierung, in einem oder mehreren formgebenden Bearbeitungsschritten zum Fahrwerksbauteil (10) geformt wird und das Fahrwerksbauteil (10) nach dem endformgebenden Bearbeitungsschritt einer zumindest zweistufigen Wärmebehandlung unterzogen wird, **dadurch gekennzeichnet, dass** die erste Wärmebehandlungsstufe Bestandteil eines Waschvorgangs des Fahrwerksbauteils (10) ist und die Temperatur T1 in der ersten Wärmebehandlungsstufe zwischen 70°C und 90°C liegt und dass die zweite Wärmebehandlungsstufe Bestandteil eines Trocknungsvorgangs des Fahrwerksbauteils (10) ist, wobei die Temperatur T2 in der zweiten Wärmebehandlungsstufe zwischen 130°C und 150°C liegt.

2. Verfahren nach Anspruch 1, **dadurch gekennzeichnet, dass** als Halbzeug (1) ein Strangpressprofil verwendet wird.

3. Verfahren nach Anspruch 1 oder 2, **dadurch gekennzeichnet, dass** in der ersten Wärmebehandlungsstufe die Temperatur T1 gleich 80°C ± 5°C beträgt.

4. Verfahren nach wenigstens einem der Ansprüche 1 bis 3, **dadurch gekennzeichnet, dass** in der zweiten Wärmebehandlungsstufe die Temperatur T2 gleich 140°C ± 5°C beträgt.

5. Verfahren nach wenigstens einem der Ansprüche 1 bis 4, **dadurch gekennzeichnet, dass** die Behandlungszeit D1 in der ersten Wärmebehandlungsstufe zwischen 4 min. und 12 min. oder 6 min. ± 2 min. beträgt.

6. Verfahren nach wenigstens einem der Ansprüche 1 bis 5, **dadurch gekennzeichnet, dass** die Behandlungszeit D2 in der zweiten Wärmebehandlungsstufe zwischen 8 min. und 20 min. oder 10 min. + 6 min./- 1 min. beträgt.

7. Verfahren nach Anspruch 1, **dadurch gekennzeichnet, dass** der Trocknungsvorgang durch eine Beaufschlagung des Fahrwerksbauteils (10) mit heißem Gas oder mit heißer Luft erfolgt.

8. Verfahren nach wenigstens einem der Ansprüche 1 bis 7, **dadurch gekennzeichnet, dass** das Halbzeug (1) vor dem ersten formgebenden Bearbeitungsschritt einer Glühbehandlung bei einer Temperatur Tₕ zwischen 500°C und 560°C unterzogen wird.

9. Verfahren nach Anspruch 8, **dadurch gekennzeichnet, dass** das Halbzeug (1) nach der Glühbehandlung und vor dem ersten formgebenden Bearbeitungsschritt abgekühlt wird.

10. Verfahren nach wenigstens einem der Ansprüche 1 bis 9, **dadurch gekennzeichnet, dass** die formgebenden Bearbeitungsschritte bei einer Temperatur T_{U} des Halbzeugs (1) zwischen 20°C und 75°C erfolgt.

11. Verfahren nach einem der vorangehenden Ansprüche, **dadurch gekennzeichnet, dass** das Kraftfahrzeug-Fahrwerksbauteil (10) ein Federlenker oder ein Führungslenker ist.

12. Verfahren nach einem der vorangehenden Ansprüche, **dadurch gekennzeichnet, dass** die Leichtmetalllegierung eine AlMgSi-Knetlegierung ist.

## Claims

1. Method for producing a motor vehicle chassis component in which a semi-finished product (1) made of light metal or a light metal alloy is formed into a chassis component (10) in one or a plurality of shaping steps and after the final shaping step the chassis component (10) is subjected to heat treatment involving at least two stages, **characterised in that** the first heat treatment stage is part of a washing process of the chassis component (10) and the temperature T1 is between 70°C and 90°C in the first heat treatment stage and that the second heat treatment stage is part of a drying process of the chassis component (10) wherein the temperature T2 is between 130°C and 150°C in the second heat treatment stage.

2. Method according to claim 1, **characterised in that** an extruded profile is used as semi-finished product (1).

3. Method according to claim 1 or 2, **characterised in that** in the first heat treatment stage the temperature T1 is equal to 80°C ± 5°C.

4. Method according to at least one of claims 1 to 3, **characterised in that** in the second heat treatment stage the temperature T2 is equal to 140°C ± 5°C.

5. Method according to at least one of claims 1 to 4, **characterised in that** the treatment time D1 in the first treatment stage is between 4 minutes and 12 minutes or 6 minutes ±2 minutes.

6. Method according to at least one of claims 1 to 5, **characterised in that** the treatment time D2 in the second treatment stage is between 8 minutes and 20 minutes or 10 minutes + 6 minutes/- 1 minute.

7. Method according to claim 1, **characterised in that** the drying process is carried out by applying hot gas or hot air to the chassis component (10).

8. Method according to at least one of claims 1 to 7, **characterised in that** the semi-finished product (1) is subjected to an annealing treatment at a temperature Tₕ between 500°C and 560°C before the first shaping step.

9. Method according to claim 8, **characterised in that** the semi-finished product (1) is cooled after the annealing treatment and before the first shaping step.

10. Method according to at least one of claims 1 to 9, **characterised in that** the shaping steps take place at a temperature T_{U} of the semi-finished product (1) between 20°C and 75°C.

11. Method according to any one of the preceding claims, **characterised in that** the motor vehicle chassis component (10) is a spring-loaded control arm or a suspension arm.

12. Method according to any one of the preceding claims, **characterised in that** the light metal alloy is an AlMgSi wrought alloy.

## Revendications

1. Procédé de fabrication d'un élément de châssis de véhicule automobile, dans lequel un demi-produit (1) en métal léger ou en un alliage léger est formé pour obtenir l'élément de châssis (10) en une ou plusieurs étapes d'usinage façonnantes et dans lequel l'élément de châssis (10) est soumis après l'étape d'usinage façonnante terminale à un traitement thermique au moins en deux étapes, **caractérisé en ce que** la première étape de traitement thermique fait partie d'une opération de lavage de l'élément de châssis (10) et la température T1 dans la première étape de traitement thermique est comprise entre 70 °C et 90 °C et **en ce que** la deuxième étape de traitement thermique fait partie d'une opération de séchage de l'élément de châssis (10) et la température T2 dans la deuxième étape de traitement thermique est comprise entre 130 °C et 150 °C.

2. Procédé selon la revendication 1, **caractérisé en ce que** l'on utilise comme demi-produit (1) un profilé filé.

3. Procédé selon la revendication 1 ou 2, **caractérisé en ce que**, dans la première étape de traitement thermique, la température T1 est égale à 80 °C ± 5 °C.

4. Procédé selon au moins l'une des revendications 1 à 3, **caractérisé en ce que**, dans la deuxième étape de traitement thermique, la température T2 est égale à 140 °C ± 5 °C.

5. Procédé selon au moins l'une des revendications 1 à 4, **caractérisé en ce que**, dans la première étape de traitement thermique, le temps de traitement D1 est compris entre 4 minutes et 12 minutes ou est égal à 6 minutes ± 2 minutes.

6. Procédé selon au moins l'une des revendications 1 à 5, **caractérisé en ce que**, dans la deuxième étape de traitement thermique, le temps de traitement D2 est compris entre 8 minutes et 20 minutes ou est égal à 10 minutes +6 minutes / -1 minute.

7. Procédé selon la revendication 1, **caractérisé en ce que** l'opération de séchage s'effectue en exposant l'élément de châssis (10) à un gaz chaud ou à un air chaud.

8. Procédé selon au moins l'une des revendications 1 à 7, **caractérisé en ce que**, avant la première étape d'usinage façonnante, le demi-produit (1) est soumis à un traitement de recuit à une température Tₕ comprise entre 500 °C et 560 °C.

9. Procédé selon la revendication 8, **caractérisé en ce que**, après le traitement de recuit et avant la première étape d'usinage façonnante, le demi-produit (1) est refroidi.

10. Procédé selon au moins l'une des revendications 1 à 9, **caractérisé en ce que** les étapes d'usinage façonnantes s'effectuent à une température T_{U} du demi-produit (1) comprise entre 20 °C et 75 °C.

11. Procédé selon au moins l'une des revendications précédentes, **caractérisé en ce que** l'élément de châssis de véhicule automobile (10) est un bras de ressort ou un bras de guidage.

12. Procédé selon au moins l'une des revendications précédentes, **caractérisé en ce que** l'alliage léger est un alliage corroyé AlMgSi.
